# EUROPÄISCHE PATENTSCHRIFT

(11) **EP 4 536 613 B1**
(45) Veröffentlichungstag und Bekanntmachung des Hinweises auf die Patenterteilung: **20.05.2026**
(21) Anmeldenummer: 24731975.9
(22) Anmeldetag: 07.06.2024
(51) Int. Cl.: C06B 21/00, C06B 23/04, C06C 9/00, F42B 5/18, F42B 5/26, F42B 5/24

(54) **VERBRENNBARE TREIBLADUNGSHÜLSE**
COMBUSTIBLE PROPELLANT CHARGE CASE
DOUILLE DE CHARGE PROPULSIVE COMBUSTIBLE

(30) Priorität: 12.06.2023 DE 102023115226
(43) Veröffentlichungstag der Anmeldung: 16.04.2025
(73) Patentinhaber: Nitrochemie Aschau GmbH, 84544 Aschau am Inn (DE)
(72) Erfinder: DR. HUBER, Alexander, 83109 Großkarolinenfeld (DE); LEBACHER, Walter, 84544 Aschau a. Inn (DE)
(74) Vertreter: Müller Schupfner & Partner Patent- und Rechtsanwaltspartnerschaft mbB (Muc)
(86) Internationale Anmeldenummer: PCT/EP2024/065757
(87) Internationale Veröffentlichungsnummer: WO 2024/256290

(56) Entgegenhaltungen:
- EP-A2- 1 227 295
- EP-A2- 1 647 538

## Beschreibung

Die vorliegende Erfindung betrifft eine verbrennbare Treibladungshülse mit MoO₃- und/oder WO₃-Partikeln, ein Verfahren zur Herstellung der verbrennbaren Treibladungshülse und eine Verwendung der verbrennbaren Treibladungshülse zum Verschießen von Munition.

Beim Verschießen von Munition aus einem Waffenrohr entstehen durch das Abbrennen der Treibladungspulver hohe Temperaturen und Drücke, die zu einem starken Verschleiß der Waffenrohre führen, insbesondere bei großkalibrigen Geschossen, wie sie für Artilleriegeschütze und Panzer eingesetzt werden.

Zur Reduzierung des Verschleißes können dem Treibladungspulver oder der das Treibladungspulver umschließenden, verbrennbaren Treibladungshülse erosionsmindernde Additive hinzugefügt werden, beispielsweise Wachs oder Paraffin, wie in der DE 39 27 400 A1 beschrieben.

In der EP 1 227 295 A1 ist beschrieben, dass einer Treibladungshülse erosionsmindernde Zusätze hinzugefügt werden können in Form von Oxiden der Elemente der seltenen Erden oder eines der Elemente der sechsten Nebengruppe des Periodensystems oder Polyoxymethylen.

Die EP 1 647 538 A1 beschreibt den Zusatz von Polyacetylen oder einer Mischung aus WO₃ oder MoO₃ und CeO₂ oder La₂O₃ oder Y₂O₃ in Form von Partikeln zu einer Treibladungshülse zur Verminderung der Erosion, wobei die durchschnittliche Partikelgröße 1 bis 10 µm beträgt und die maximale Partikelgröße 30 µm.

Wolframtrioxid (WO₃) und Molybdäntrioxid (MoO₃) können als Zusatz in der Treibladungshülse die Rohrerosion und damit den Rohrverschleiß in einem gewissen Umfang vermindern, vermutlich durch Abfangen von atomarem Wasserstoff. Allerdings ist der Rohrverschleiß dieser Munition noch verbesserungsbedürftig, um den Wartungsaufwand zu vermindern, die Einsatzzeit der Waffenrohre zu erhöhen und insbesondere die Präzision beim Verschuss der Munition zu verbessern, da ein erodiertes Rohr eine deutlich verminderte Schusspräzision zeigt.

Daher ist es eine Aufgabe der Erfindung, den Rohrverschleiß bei aus einem Waffenrohr verschießbarer Munition zu verringern, insbesondere bei Artillerie- oder Panzerrohren.

Diese Aufgabe wird gelöst durch eine verbrennbare Treibladungshülse gemäß Patentanspruch 1, ein Verfahren zur Herstellung einer verbrennbaren Treibladungshülse gemäß Patentanspruch 11 und eine Verwendung einer verbrennbaren Treibladungshülse gemäß Patentanspruch 15. Weitere Merkmale, Ausführungsformen sowie Vorteile ergeben sich aus den abhängigen Ansprüchen und der Beschreibung.

Ein Aspekt der Erfindung betrifft eine verbrennbare Treibladungshülse für aus einem Waffenrohr verschießbare Munition, umfassend
- Zellstoff,
- Nitrocellulose,
- 5 - 10 Gew.-% MO₃-Partikel, bezogen auf das Gesamtgewicht der Treibladungshülse, wobei M = Mo und/oder W ist, und
- 0,01 - 2 Gew.-% kationisches Tensid, bezogen auf das Gesamtgewicht der Treibladungshülse,
wobei die mittlere Partikelgröße d₅₀ der MO₃-Partikel 0,5 - 2,0 µm beträgt, die maximale Partikelgröße d₁₀₀ der MO₃-Partikel ≤ 20 µm beträgt, und der Quotient aus der durchschnittlichen MO₃-Konzentration in Gew.-% in einem Volumenelement von etwa 0,05 bis 1,0 cm³ (c_{VE}) an einer beliebigen Stelle in der Treibladungshülse und der MO₃-Gesamtkonzentration in Gew.-% (c_{ges}) in der Treibladungshülse c_{VE} : c_{ges} = 0,80 - 1,20 ist.

Ein weiterer Aspekt der Erfindung betrifft ein Verfahren zur Herstellung einer verbrennbaren Treibladungshülse, umfassend die Schritte
(a) Herstellen einer Aufschlämmung aus Zellstoff, Nitrocellulose, MO₃-Partikeln, wobei M = Mo und/oder W ist, und kationischem Tensid in Wasser,
(b) Vermischen der Aufschlämmung,
(c) Entwässern der Aufschlämmung auf einer Siebform zur Herstellung eines Rohfilzes,
(d) Verpressen des Rohfilzes und
(e) Trocknen zu einer verbrennbaren Treibladungshülse.

Unter MO₃-Partikeln werden erfindungsgemäß MoO₃-Partikel (Molybdäntrioxid-Partikel) oder WO₃-Partikel (Wolframtrioxid-Partikel) verstanden. Bevorzugt sind WO₃-Partikel.

Im Rahmen der Erfindung wurde festgestellt, dass Treibladungshülsen des Standes der Technik mit Metalloxidpartikeln wie MoO₃- oder WO₃-Partikeln starke Konzentrationsschwankungen der Metalloxide in der Treibladungshülse aufweisen und dies zumindest ein Faktor für den noch zu hohen Rohrverschleiß nach Verschießen von Munition mit entsprechenden Treibladungshülsen ist.

Überraschenderweise führt die Verwendung eines kationischen Tensids im Herstellungsprozess zu einer relativ einheitlichen und kleinen Partikelgröße der MoO₃- und/oder WO₃-Partikel und zu einer geringeren Konzentrationsvariation des MoO₃ und/oder WO₃ in der verbrennbaren Treibladungshülse, wodurch Temperatur- und Druckspitzen beim Verschuss vermieden und dadurch der Rohrverschleiß verringert wird.

Ohne erfindungsgemäß daran gebunden zu sein, wird angenommen, dass das kationische Tensid in Verbindung mit einer relativ geringen Partikelgröße und engen Partikelgrößenverteilung einer Sedimentation der MoO₃- und WO₃-Partikel im Herstellungsprozess entgegenwirkt, wodurch zum einen eine effektive Umkristallisation des MoO₃ und WO₃ in der Pülpe (Aufschlämmung) gefördert und damit eine relativ einheitliche Partikelgrößenverteilung ermöglicht wird. Zum anderen wird durch die Dispersionswirkung des Tensids, d.h. das In-Suspension-Halten der MoO₃- und/oder WO₃-Partikel eine Anlagerung der Partikel an die Fasern der Nitrocellulose und des Zellstoffs gefördert, wodurch das Absinken der MoO₃- und/oder WO₃-Partikel als Folge der Schwerkraft verhindert wird. Dies führt zu einer geringeren Schwankung in der Konzentration der MoO₃- und/oder WO₃-Partikel in der fertigen Treibladungshülse. Bei den erfindungsgemäß eingesetzten MoO₃- und WO₃-Partikeln ist das besonders relevant, da die Dichte dieser Substanzen besonders groß ist.

Die Partikelgröße und die Partikelgrößenverteilung werden mit Hilfe einer Laserbeugung in einer Nassmessung bestimmt (System Malvern, Mastersizer E, Nassmessung in Wasser in einer Küvette). Sie liefert eine Verteilungskurve der Partikelgrößen. dₓ bedeutet, dass x Volumenprozent der Partikel einen Durchmesser aufweisen, der kleiner als der angegebene Wert ist. Bei einem d₅₀-Wert (mittlere Partikelgröße) von beispielsweise 1 µm haben somit 50 Vol.-% der Partikel einen Durchmesser ≤ 1 µm (Mikrometer). Bei einem d₁₀₀-Wert (maximale Partikelgröße) von 10 µm haben 100 Vol.-% der Partikel einen Durchmesser ≤ 10 µm.

Unter einem Tensid wird im Sinne der Erfindung eine Substanz verstanden, die oberflächenaktiv ist und somit die Oberflächenspannung einer Flüssigkeit oder die Grenzflächenspannung zwischen zwei Phasen herabsetzt und damit die Bildung von Dispersionen wie beispielsweise Suspensionen unterstützt. Kationische Tenside weisen positiv geladene Gruppen wie beispielsweise quartäre Ammoniumgruppen auf.

Unter Polyaminen werden im Sinne der Erfindung gesättigte, offenkettige und/oder cyclische organische Verbindungen verstanden mit endständigen Aminogruppen und ggf. sekundären und tertiären Aminogruppen. Ein solches Polyamin kann beispielsweise hergestellt werden durch Umsetzung von Ethylendiamin und/oder Propylendiamin mit Ethylenoxid unter vollständiger oder nahezu vollständiger Substitution der Sauerstoffatome. Ferner ist beispielsweise eine Umsetzung von Ethylendiamin und/oder Propylendiamin mit Epichlorhydrin unter vollständiger oder nahezu vollständiger Substitution der Sauerstoff- und Chloratome möglich. Solche Polyamine können in oligomerer oder polymerer Form vorliegen. Ein kationisches Tensid, das von einem Polyamin abgeleitet ist, ist beispielsweise das Salz eines Polyamins mit einer Säure, wie beispielweise Essigsäure.

In einer bevorzugten Ausführungsform der Erfindung weist das kationische Tensid zwei oder mehr kationische Gruppen auf. Vorzugsweise ist das kationische Tensid ein Salz eines organischen Polyamins und/oder Polyethylenimins mit einer Säure. Die Säure kann eine organische oder anorganische Säure sein, vorzugsweise eine anorganische Säure, beispielsweise Salzsäure oder Schwefelsäure sein. Weiter bevorzugt ist ein Tensid, das unter dem Handelsnamen Paragas erhältlich ist. Paragas ist eine Mischung verschiedener Verbindungen, im Wesentlichen das Salz eines Polyethylenamins/-imins mit einer Säure. Mit diesen bevorzugten kationischen Tensiden lassen sich besonders konstante MO₃-Konzentrationen in der Treibladungshülse erzielen, d.h. geringe Konzentrationsvariationen, wodurch ein besonders geringer Rohrverschleiß beim Verschuss erzielt werden kann.

In der erfindungsgemäßen verbrennbaren Treibladungshülse sind 0,01 - 2 Gew.-% kationisches Tensid enthalten, bevorzugt 0,05 - 1 Gew.-%, weiter bevorzugt 0,07 - 0,8 Gew.-%, noch weiter bevorzugt 0,1 - 0,6 Gew.-%, besonders bevorzugt 0,3 - 0,5 Gew.-% kationisches Tensid. Mit diesen Konzentrationen lassen sich sehr konstante MO₃-Konzentrationen in der erfindungsgemäßen Treibladungshülse erzielen und damit ein besonders geringer Rohrverschleiß beim Verschuss.

Die erfindungsgemäße verbrennbare Treibladungshülse zeichnet sich dadurch aus, dass die Konzentration der MoO₃- und/oder WO₃-Partikel in der Treibladungshülse konstanter ist als bei Treibladungshülsen des Standes der Technik, bei denen die Konzentration innerhalb der Treibladungshülse stark schwankt und auch von Hülse zu Hülse starken Schwankungen unterworfen ist. Eine Konzentrationsdifferenz um einen Mittelwert von zum Beispiel 8 Gew.-% von - 3 Gew.-% innerhalb bekannter Treibladungshülsen, d.h. ein Minimalwert von 5 Gew.-%, ist dabei üblich. In der erfindungsgemäßen Treibladungshülse sind demgegenüber die Konzentrationsschwankungen der MoO₃- und/oder WO₃-Partikel geringer, bevorzugt ≤ 1,5 Gew.-%, weiter bevorzugt ≤ 1,0 Gew.-%, besonders bevorzugt ≤ 0,7 Gew.-%, insbesondere ≤ 0,5 Gew.-%. In axialer Richtung der Treibladungshülse sind die Konzentrationsschwankungen vorzugsweise noch geringer, bevorzugt ≤ 1,0 Gew.-%, weiter bevorzugt ≤ 0,5 Gew.-%,

Die Messung der MoO₃- und WO₃-Konzentration erfolgt nasschemisch, indem ein Stück der Treibladungshülse ausgeschnitten, beispielsweise ausgestanzt wird, z.B. von der Größe 1 cm x 1 cm x Wandstärke der Treibladungshülse (üblicherweise 3,3 mm) und durch Abrauchen mit konz. Salpetersäure und anschließendes Veraschen im Muffelofen bei 800 °C zerstört wird. Der Aschegehalt der Vorprobe (Pülpe aus Nitrocellulose und Zellstoff ohne WO₃) sowie der Glühverlust des Wolframtrioxides werden berücksichtigt. Durch die Bestimmung der Restfeuchte in der Probe kann die Angabe des Analysenergebnisses auf Trockensubstanz bezogen angegeben werden. $w \left(Talk, {WO}_{3}\right) = \frac{{m}_{Auswaage} ⋅ {10}^{6}}{{m}_{Einwaage} ⋅ \left(100-w\left({H}_{2}O\right)\right) ⋅ \left(100-GV\right)} - w \left(Asche\right)$
m_{Auswaage} = Masse des eingesetzten Pressling nach dem Glühen [g]
m_{Einwaage} = Masse des eingesetzten Pressling vor dem Glühen [g]
w(H₂O) = Wassergehalt des eingesetzten Pressling[%]
GV = Glühverlust des Talkes bzw. Wolframtrioxids[%]
w(Asche) = Aschegehalt der Vorprobe, auf Trockensubstanz berechnet [%]

Zur Bestimmung der MoO₃- und/oder WO₃-Gesamtkonzentration wird eine nasschemische Messung nach obigem Verfahren von der gesamten Treibladungshülse durchgeführt. Alternativ können nach obigem Verfahren mindestens drei nasschemische Messungen von jeweils etwa 0,05 bis 1,0 cm³ Volumen an zufällig ausgewählten Stellen der Treibladungshülse durchgeführt und daraus der arithmetische Mittelwert gebildet werden. Die MoO₃- und/oder WO₃-Gesamtkonzentration (c_{ges}) in der Treibladungshülse ist die Gesamtmasse an MoO₃ und/oder WO₃ in der Treibladungshülse, dividiert durch die Gesamtmasse der Treibladungshülse.

Der Quotient aus der durchschnittlichen MO₃-Konzentration in Gew.-% in einem Volumenelement von etwa 0,05 bis 1,0 cm³ (c_{VE}) an einer beliebigen Stelle in der Treibladungshülse und der MO₃-Gesamtkonzentration in Gew.-% (c_{ges}) in der Treibladungshülse ist c_{VE} : c_{ges} = 0,80 - 1,20, bevorzugt 0,85 - 1,15, am meisten bevorzugt 0,90 - 1,10, mit M = Mo und/oder W, vorzugsweise W.

Das Volumenelement von 0,05 bis 1,0 cm³ hat vorzugsweise ein Volumen von etwa 0,1 bis 0,8 cm³, weiter bevorzugt etwa 0,2 bis 0,6 cm³, insbesondere etwa 0,33 cm³. Weiter vorzugsweise ist es ein zusammenhängendes Volumenelement. In einer bevorzugten Ausführungsform der Erfindung hat das Volumenelement die Wandstärke der Treibladungshülse. Eine Treibladungshülse hat üblicherweise eine Länge von etwa 30 - 90 cm (Zentimeter), einen Durchmesser von 100 - 160 mm (Millimeter) und eine Wandstärke von etwa 2 - 4 mm, insbesondere 3,3 mm.

Bevorzugt hat das Volumenelement für die Bestimmung von c_{VE} eine Größe von 0,5 cm x 0,5 cm x 0,2 cm bis 1,5 cm x 1,5 cm x 0,4 cm, bevorzugt 0,5 cm x 0,5 cm x 0,33 cm bis 1,5 cm x 1,5 cm x 0,33 cm, besonders bevorzugt 1,0 cm x 1,0 cm x 0,33 cm. Diese Volumenelemente, die die Wandstärke der Treibladungshülse als Dicke haben, geben somit bei mehreren Messungen die Abweichungen in axialer Richtung der Treibladungshülse wieder. In axialer Richtung ist die Abweichung vom Mittelwert besonders gering. Bei einem Volumenelement für die Bestimmung von c_{VE} mit einer Größe von 0,5 cm x 0,5 cm x 0,2 cm bis 1,5 cm x 1,5 cm x 0,4 cm ist c_{VE} : c_{ges} vorzugsweise 0,85 - 1,15, bevorzugt 0,90 - 1,10, besonders bevorzugt 0,92 - 1,08. Dies gibt die Konzentrationsvariation in axialer Richtung wieder.

In einer bevorzugten Ausführungsform der erfindungsgemäßen Treibladungshülse ist somit die mittlere Partikelgröße d₅₀ der MO₃-Partikel 0,5 - 2,0 µm, die maximale Partikelgröße d₁₀₀ der MO₃-Partikel ≤ 20 µm, und der Quotient aus der durchschnittlichen MO₃-Konzentration in Gew.-% in einem Volumenelement (c_{VE}) an einer beliebigen Stelle in der Treibladungshülse und der MO₃-Gesamtkonzentration in Gew.-% (c_{ges}) in der Treibladungshülse c_{VE} : c_{ges} = 0,85 - 1,15, bevorzugt 0,90 - 1,10, besonders bevorzugt 0,92 - 1,08 ist, wobei das Volumenelement eine Größe von 0,5 cm x 0,5 cm x 0,2 cm bis 1,5 cm x 1,5 cm x 0,4 cm aufweist, wobei die Treibladungshülse eine Wandstärke aufweist und die 0,2 cm bis 0,4 cm die Wandstärke der Treibladungshülse sind.

Die Messung der MoO₃- und/oder WO₃-Konzentration kann alternativ zur oben beschriebenen nasschemischen Bestimmung mittels Rasterelektronen-Mikroskopie mit energiedispersiver Röntgenspektroskopie (REM-EDX) erfolgen. Dazu wird ein Schnitt der Treibladungshülse hergestellt und auf einer Fläche von etwa 100 µm x 100 µm eine REM-EDX-Messung durchgeführt. Die Messung ist eine Messung an der Oberfläche und gibt die MO₃- und/oder WO₃-Konzentration in der oberen Schicht des Schnitts wieder. Sie wird in Gewichtsprozent angegeben. Bevorzugt ist die nasschemische Bestimmung, wie oben beschrieben.

In einer bevorzugten Ausführungsform der Erfindung weisen die MoO₃- und/oder WO₃-Partikel eine relativ einheitliche Partikelgröße auf, d. h. die Partikelgrößenverteilung ist vergleichsweise schmal. Dies wird durch einen niedrigen d₁₀₀-Wert im Vergleich zum d₅₀-Wert wiedergegeben. Der d₅₀-Wert der MO₃-Partikel (MoO₃- und/oder WO₃-Partikel) ist erfindungsgemäß 0,5 - 2,0 µm, bevorzugt 0,7 - 1,6 µm, besonders bevorzugt 0,8 - 1,4 µm und am meisten bevorzugt 0,9 - 1,1 µm. Der d₁₀₀-Wert der MoO₃- und/oder WO₃-Partikel ist ≤ 20 µm, bevorzugt ≤ 15 µm, weiter bevorzugt ≤ 12 µm, besonders bevorzugt ≤ 10 µm. Mit diesen Partikelgrößen lassen sich zum einen sehr konstante MO₃-Partikelkonzentrationen in der erfindungsgemäßen Treibladungshülse erzielen, d.h.besonders geringe Konzentrationsvariationen, wodurch ein geringer Rohrverschleiß beim Verschuss erreicht werden kann, und darüber hinaus haben diese einheitlichen Partikelgrößen den Vorteil, dass sie selbst für geringe Temperatur- und Druckspitzen beim Verschuss sorgen, wodurch der Rohrverschleiß noch weiter reduziert werden kann.

Eine einheitliche Partikelgröße im Sinne einer schmalen Partikelgrößenverteilung wird durch das Vermischen der Aufschlämmung im erfindungsgemäßen Verfahren in Gegenwart eines kationischen Tensids erreicht, vorzugsweise für mindestens 15 Minuten. Das Vermischen erfolgt vorzugsweise durch Rühren. Ohne erfindungsgemäß daran gebunden zu sein, wird angenommen, dass sich das kationische Tensid um die regelmäßig leicht negativ geladenen MoO₃- und/oder WO₃-Partikel legt (MoO₃ und WO₃ sind im wässrigen Milieu leicht sauer), wodurch die MoO₃- und/oder WO₃-Partikel in Suspension gehalten werden und dadurch die Umkristallisation, d. h. das Auflösen und wieder Rekristallisieren gefördert wird. Selbst wenn eine breite Partikelgrößenverteilung der eingesetzten MoO₃- und/oder WO₃-Partikel eingesetzt wird, ist nach Durchführung des erfindungsgemäßen Verfahrens die Partikelgrößenverteilung in der Treibladungshülse sehr eng beispielsweise d₅₀ = 0,5 bis 2,0 µm, bevorzugt 0,8 bis 1,4 µm, mit d₁₀₀ ≤ 15 µm, bevorzugt ≤ 12 µm, besonders bevorzugt ≤ 10 µm. Es findet eine Verschmälerung der Partikelgrößenverteilung statt und dies sorgt für einheitlichere thermische Belastung und Druckbelastung im Waffenrohr, wodurch thermische Spitzen und Druckspitzen vermieden werden und der Rohrverschleiß verringert wird.

Die durchschnittliche Konzentration von MO₃ in der Treibladungshülse (MO₃-Gesamtkonzentration) beträgt erfindungsgemäß 5 - 10 Gew.-%, bevorzugt 6 - 9 Gew.-%, besonders bevorzugt 7 - 8 Gew.-%, mit M = Mo und/oder W. M ist vorzugsweise Wolfram (W). In einer bevorzugten Ausführungsform der Erfindung enthält die Treibladungshülse über die MoO₃- und/oder WO₃-Partikel hinaus weniger als 1 Gew.-%, bevorzugt weniger als 0,5 Gew.-%, besonders bevorzugt weniger als 0,1 Gew.-% andere Metalloxidpartikel.

In der erfindungsgemäßen verbrennbaren Treibladungshülse sind vorzugsweise 45 - 65 Gew.-%, insbesondere 52 - 58 Gew.-%, Nitrocellulose und/oder 25 - 50 Gew.-%, insbesondere 33 - 40 Gew.-%, Zellstoff enthalten.

Das erfindungsgemäße Verfahren umfasst die Schritte
(a) Herstellen einer Aufschlämmung aus Zellstoff, Nitrocellulose, MO₃-Partikeln, wobei M = Mo und/oder W ist, und kationischem Tensid in Wasser,
(b) Vermischen der Aufschlämmung, bevorzugt für mindestens 5 Minuten, weiter bevorzugt mindestens 20 Minuten, besonders bevorzugt 30 Minuten bis 2 Stunden.
(c) Entwässern der Aufschlämmung auf einer Siebform zur Herstellung eines Rohfilzes,
(d) Verpressen des Rohfilzes und
(e) Trocknen zu einer verbrennbaren Treibladungshülse.

In einer bevorzugten Ausführungsform der Erfindung enthält die Aufschlämmung im Schritt (a) 5 - 10 Gew.-% MO₃-Partikel, bezogen auf das Gesamtgewicht aus Zellstoff, Nitrocellulose, MO₃-Partikeln und kationischem Tensid und/oder 0,1 - 2 Gew.-% kationisches Tensid', bezogen auf das Gesamtgewicht aus Zellstoff, Nitrocellulose, MO₃-Partikeln und kationischem Tensid.

Das erfindungsgemäße Verfahren umfasst bevorzugt die Schritte
(a) Herstellen einer Aufschlämmung (Pülpe) aus Zellstoff, Nitrocellulose, 5 - 10 Gew.-% MO₃-Partikeln, bezogen auf das Gesamtgewicht der Treibladungshülse, wobei M = Mo und/oder W ist, und 0,1 - 2 Gew.-% kationischem Tensid, bezogen auf das Gesamtgewicht der Treibladungshülse, in Wasser,
(b) Vermischen der Aufschlämmung, bevorzugt für mindestens 5 Minuten, weiter bevorzugt mindestens 20 Minuten, besonders bevorzugt 30 Minuten bis 2 Stunden.
(c) Entwässern der Aufschlämmung auf einer Siebform zur Herstellung eines Rohfilzes,
(d) Verpressen des Rohfilzes und
(e) Trocknen zu einer verbrennbaren Treibladungshülse.

Das Tensid lagert sich bevorzugt teilweise an Fasern an, so dass die Menge des Tensids in der Hülse vorzugsweise etwas geringer ist als in der eingesetzten Aufschlämmung.

In einer bevorzugten Ausführungsform des erfindungsgemäßen Verfahrens werden im Schritt (a) aus
45 - 65 Gew.-% Nitrocellulose,
25 - 50 Gew.-% Zellstoff,
5 - 10 Gew.-% MoO₃- und/oder WO₃-Partikeln,
0,1 - 2 Gew.-% kationischem Tensid,
die Gew.-% jeweils bezogen auf die Gesamtmasse aus Nitrocellulose, Zellstoff, MoO₃- und/oder WO₃-Partikeln und/oder kationischem Tensid,
und gegebenenfalls Additiven, Stabilisatoren und/oder Bindeharz eine Aufschlämmung in Wasser hergestellt. Es versteht sich, dass die Summe der Gewichtsprozente der einzelnen Komponenten 100 Gew.-% ergibt. Ein bevorzugter Stabilisator ist Akardit.

Das Verpressen des Rohfilzes im Schritt (d) erfolgt vorzugsweise bei 20 - 175 °C, weiter bevorzugt 100 - 175 °C, am meisten bevorzugt 120 - 150 °C.

Das Trocknen erfolgt vorzugsweise unter Umgebungsbedingungen, insbesondere in einem sogenannten Normklima.

In einer bevorzugten Ausführungsform des erfindungsgemäßen Verfahrens wird im Schritt (a) zusätzlich ein Stabilisator hinzugefügt. Der Stabilisator ist vorzugsweise Akardit (Diphenylamin). Dieser Stabilisator dient insbesondere der Stabilisierung der Nitrocellulose.

In einer weiteren bevorzugten Ausführungsform des erfindungsgemäßen Verfahrens wird im Schritt (a) zusätzlich ein Bindeharz hinzugefügt. Das Bindeharz kann beispielsweise in Form von Bindeharz-Partikeln hinzugefügt werden. Beim späteren Verpressen bei erhöhter Temperatur schmilzt das Bindeharz auf und verklebt die Fasern miteinander. Das Bindeharz ist vorzugsweise ein Polymer beziehungsweise eine Polymermischung aus Polystyrol-Polybutadien-Kautschuk (Latex).

In einer bevorzugten Ausführungsform der Erfindung wird nach dem Schritt (e) ein Lack auf die Oberfläche der Treibladungshülse aufgebracht. Bevorzugt ist ein Nitrocelluloselack. Bevorzugt ist es, dass bei Einsatz eines Lacks das oben beschriebene Bindeharz im Schritt (a) zugesetzt wird.

In einer weiteren bevorzugten Ausführungsform des erfindungsgemäßen Verfahrens wird zwischen Schritt (d) und (e) ein Kunststoff auf die Oberfläche des verpressten Rohfilzes aufgebracht. Der Kunststoff ist vorzugsweise ein Polyurethan (PU). Dies erfolgt vorzugsweise durch Eintauchen des verpressten Rohfilzes in ein Bad aus Polyolen mit Isocyanatvernetzer und anschließendem Trocknen, wobei das Polyurethan aushärtet.

Bevorzugt umfasst das erfindungsgemäße Verfahren die Schritte
(a) Herstellen einer Aufschlämmung (Pülpe) aus Zellstoff, Nitrocellulose, MO₃-Partikeln, wobei M = Mo und/oder W ist, und kationischem Tensid in Wasser,
(b) Vermischen der Aufschlämmung, bevorzugt für mindestens 15 Minuten,
(c) Entwässern der Aufschlämmung auf einer Siebform zur Herstellung eines Rohfilzes,
(d1) Verpressen des Rohfilzes,
(d2) Aufbringen eines Kunststoffes auf die Oberfläche des verpressten Rohfilzes, vorzugsweise eines Polyurethans und
(e) Trocknen zu einer verbrennbaren Treibladungshülse.

Auch bevorzugt umfasst das erfindungsgemäße Verfahren die Schritte
(a) Herstellen einer Aufschlämmung (Pülpe) aus Zellstoff, Nitrocellulose und Bindeharzpartikeln in Wasser, Zugabe von MO₃-Partikeln, wobei M = Mo und/oder W ist, und kationischem Tensid in Wasser,
(b) Vermischen der Aufschlämmung, bevorzugt für mindestens 15 Minuten,
(c) Entwässern der Aufschlämmung auf einer Siebform zur Herstellung eines Rohfilzes,
(d) Verpressen des Rohfilzes und
(e) Trocknen zu einer verbrennbaren Treibladungshülse,
(f) Aufbringen eines Lacks auf die Oberfläche der verbrennbaren Treibladungshülse, vorzugsweise eines Nitrocelluloselacks.

Das Vermischen der Aufschlämmung (Pülpe) erfolgt bevorzugt mit üblichen Rührwerkzeugen, beispielsweise rotierenden Messern. Das Entwässern der Aufschlämmung findet statt, indem die Aufschlämmung auf eine Siebform gegeben wird und dabei das Wasser durch die Löcher des Siebs abfließt, gegebenenfalls unterstützt durch einen Unterdruck. Auf dieser Siebform wird anschließend der Rohfilz mit einem passenden Gegenstück verpresst und so eine noch leicht feuchte Treibladungshülse hergestellt, die anschließend getrocknet wird, um die erfindungsgemäße verbrennbare Treibladungshülse herzustellen.

Die vorliegende Erfindung betrifft auch die Verwendung der erfindungsgemäßen Treibladungshülse zum Verschießen von Munition, insbesondere Artilleriemunition.

Die Erfindung wird nachfolgend anhand von zwei Beispielen weiter erläutert:

### Beispiel 1:

Herstellung verbrennbarer Hülsen für Panzerkanonenmunition
1. Zellstoffplatten werden in Wasser (2627 Liter Prozesswasser) zu einem Faserbrei aufgeschlagen. Dies geschieht in einem Behälter mit einem rotierenden Messer am Boden. Einwaage 78,8 kg. Der Faserbrei wird danach in einem Refiner gemahlen. Es erfolgt eine weitere Zugabe von 1200 Liter Prozesswasser.
2. Nitrocellulose wird in den Faserbrei untergerührt. Einwaage 120,0 kg.
3. Kontrolle der Stoffdichte ca. 8 %
4. Zugabe von weiteren 1600 Liter Prozesswasser.
5. Zugabe von Paragas: Das Paragas wird mit Wasser vermischt und dem Ansatz unter Rühren zugegeben.
6. Der Stabilisator Akardit wird zugegeben: Dabei wird das Akardit in Wasser aufgeschlämmt und gemahlen. Danach wird es dem Ansatz unter Rühren zugegeben.
7. 16,8 kg WO₃-Partikel werden in 32 Liter Wasser aufgeschlämmt und dem Ansatz unter Rühren zugegeben.
8. Der Ansatz wird in den Zielbehälter gepumpt und mit Prozesswasser verdünnt.
9. Die Fasern werden in speziellen Becken, die mit dem Zielbehälter in Austausch stehen, auf Siebformen durch Ansaugen abgeschieden. Dabei entsteht der Rohfilz.
10. Die Rohfilze werden danach bei ca. 170 °C verpresst. Beim Pressen wird durch Vakuum das Wasser des Rohfilzes entfernt. Bei diesem Schritt wird die Hülse in ihrer definierten Form hergestellt.
11. Die verpressten Hülsen werden durch kurzes Tauchen in ein Bad aus Polyolen mit Isocyanatvernetzer und anschließendem Trockenen und Aushärten in einem Trockentunnel PU-imprägniert.
12. Konditionieren im Normklima (Trocknen).
13. Mechanisches Ablängen und Anfasen.

### Beispiel 2:

### Herstellung verbrennbare Hülsen für Artilleriemunition

Die Schritte 1-3 sind identisch.

Schritt 4 ist hier die Zugabe von Bindeharzpartikel. Dies Bindeharzpartikel werden später beim Verpressen geschmolzen und Verkleben die Fasern miteinander. Es handelt dabei um Polymere aus Polystyrol-Polybutadien-Latex.

Rohfilzherstellung und Verpressen analog obigem Prozess.

Schritt 11 entfällt hier.

Schritt 12 und 13 werden analog durchgeführt.

Am Ende folgt ein Schritt Lackierung. Die Lackierung erfolgt mit einem NC-Lack mit entsprechendem Farbpigment.

Es versteht sich, dass die vorstehend genannten und die nachstehend noch zu erläuternden Merkmale nicht nur in den angegebenen Kombinationen, sondern auch in anderen Kombinationen oder in Alleinstellung einsetzbar sind, ohne den Rahmen der vorliegenden Erfindung zu verlassen. Die genannten Vorteile von Merkmalen oder von Kombinationen mehrerer Merkmale sind lediglich beispielhaft und können alternativ oder kumulativ zur Wirkung kommen. Die Kombination von Merkmalen unterschiedlicher Ausführungsformen der Erfindung oder von Merkmalen von unterschiedlichen Patentansprüchen ist abweichend von den gewählten Rückbezügen der Patentansprüche möglich.

## Patentansprüche

1. Verbrennbare Treibladungshülse für aus einem Waffenrohr verschießbare Munition, umfassend
- Zellstoff,
- Nitrocellulose,
- 5 - 10 Gew.-% MO₃-Partikel, bezogen auf das Gesamtgewicht der Treibladungshülse, wobei M = Mo und/oder W ist, und
- 0,01 - 2 Gew.-% kationisches Tensid, bezogen auf das Gesamtgewicht der Treibladungshülse,
wobei die mittlere Partikelgröße d₅₀ der MO₃-Partikel 0,5 - 2,0 µm beträgt, die maximale Partikelgröße d₁₀₀ der MO₃-Partikel ≤ 20 µm beträgt, und der Quotient aus der durchschnittlichen MO₃-Konzentration in Gew.-% in einem Volumenelement von etwa 0,05 bis 1,0 cm³ (c_{VE}) an einer beliebigen Stelle in der Treibladungshülse und der MO₃-Gesamtkonzentration in Gew.-% (c_{ges}) in der Treibladungshülse c_{VE} : c_{ges} = 0,80 - 1,20 ist.

2. Verbrennbare Treibladungshülse nach Anspruch 1, **dadurch gekennzeichnet, dass** die mittlere Partikelgröße d₅₀ der MO₃-Partikel 0,8 - 1,4 µm beträgt.

3. Verbrennbare Treibladungshülse nach Anspruch 1 oder 2, **dadurch gekennzeichnet, dass** der d₁₀₀-Wert der MO₃-Partikel ≤ 12 µm ist.

4. Verbrennbare Treibladungshülse nach einem der vorhergehenden Ansprüche, **dadurch gekennzeichnet, dass** die Treibladungshülse 7 - 8 Gew.-% MO₃-Partikel und/oder 0,05 - 1 Gew.-% kationisches Tensid enthält.

5. Verbrennbare Treibladungshülse nach einem der vorhergehenden Ansprüche, **dadurch gekennzeichnet, dass** c_{VE} : c_{ges} = 0,85 - 1,15 ist.

6. Verbrennbare Treibladungshülse nach einem der vorhergehenden Ansprüche, **dadurch gekennzeichnet, dass** das Volumenelement eine Größe von etwa 0,5 cm x 0,5 cm x 0,2 cm bis 1,5 cm x 1,5 cm x 0,4 cm aufweist, wobei die Treibladungshülse eine Wandstärke aufweist, die 0,2 cm bis 0,4 cm die Wandstärke der Treibladungshülse sind und c_{VE}:c_{ges} = 0,90 - 1,10 ist.

7. Verbrennbare Treibladungshülse nach einem der vorhergehenden Ansprüche, **dadurch gekennzeichnet, dass** der Quotient aus der durchschnittlichen MO₃-Konzentration in Gew.-% in einem Volumenelement von etwa 0,33 cm³ (c_{VE}) an einer beliebigen Stelle in der Treibladungshülse und der MO₃-Gesamtkonzentration in Gew.-% (c_{ges}) in der Treibladungshülse c_{VE} : c_{ges} = 0,80 - 1,20 ist

8. Verbrennbare Treibladungshülse nach einem der vorhergehenden Ansprüche, **dadurch gekennzeichnet, dass** M = W ist.

9. Verbrennbare Treibladungshülse nach einem der vorhergehenden Ansprüche, **dadurch gekennzeichnet, dass** das kationische Tensid zwei oder mehr kationische Gruppen enthält.

10. Verbrennbare Treibladungshülse nach einem der vorhergehenden Ansprüche, **dadurch gekennzeichnet, dass** das kationische Tensid ein Salz eines organischen Polyamins und/oder Polyethylenimins mit einer Säure ist.

11. Verfahren zur Herstellung einer verbrennbaren Treibladungshülse nach einem der Ansprüche 1 - 10, umfassend die Schritte
(a) Herstellen einer Aufschlämmung aus Zellstoff, Nitrocellulose, MO₃-Partikeln, wobei M = Mo und/oder W ist, und kationischem Tensid in Wasser,
(b) Vermischen der Aufschlämmung,
(c) Entwässern der Aufschlämmung auf einer Siebform zur Herstellung eines Rohfilzes,
(d) Verpressen des Rohfilzes und
(e) Trocknen zu einer verbrennbaren Treibladungshülse.

12. Verfahren nach Anspruch 11, **dadurch gekennzeichnet, dass** die Aufschlämmung im Schritt (a) 5 - 10 Gew.-% MO₃-Partikel, bezogen auf das Gesamtgewicht aus Zellstoff, Nitrocellulose, MO₃-Partikeln und kationischem Tensid enthält und/oder 0,1 - 2 Gew.-% kationisches Tensid', bezogen auf das Gesamtgewicht aus Zellstoff, Nitrocellulose, MO₃-Partikeln und kationischem Tensid enthält.

13. Verfahren nach Anspruch 11 oder 12, **dadurch gekennzeichnet, dass** das kationische Tensid zwei oder mehr kationische Gruppen enthält, vorzugsweise das kationische Tensid ein Salz eines organischen Polyamins mit einer Säure ist.

14. Verfahren nach einem der Ansprüche 11 bis 13, **dadurch gekennzeichnet, dass** im Schritt a) zusätzlich ein Stabilisator zugegeben wird, bevorzugt Akardit.

15. Verwendung einer verbrennbaren Treibladungshülse nach einem der Ansprüche 1 bis 10 zum Verschießen von Munition, insbesondere Artilleriemunition.

## Claims

1. Combustible propellant charge sleeve for ammunition that can be fired from an armor barrel, comprising
- pulp,
- nitrocellulose,
- 5 - 10 % by weight of MO₃ particles, based on the total weight of the propellant charge sleeve, wherein M = Mo and/or W, and
- 0.01 - 2 % by weight of cationic surfactant, based on the total weight of the propellant charge sleeve,
wherein the average particle size d₅₀ of the MO₃ particles is 0.5 - 2.0 µm, the maximum particle size d₁₀₀ of the MO₃ particles is ≤ 20 µm, and the quotient of the average MO₃ concentration in % by weight in a volume element of about 0.05 to 1.0 cm³ (c_{VE}) at any point in the propellant charge sleeve and the total MO₃ concentration in % by weight (cₜₒₜₐₗ) in the propellant charge sleeve is c_{VE} : cₜₒₜₐₗ = 0.80 - 1.20.

2. Combustible propellant charge sleeve according to claim 1, **characterized in that** the average particle size d₅₀ of the MO₃ particles is 0.8 - 1.4 µm.

3. Combustible propellant charge sleeve according to claim 1 or 2, **characterized in that** the d₁₀₀ value of the MO₃ particles is ≤ 12 µm.

4. Combustible propellant charge sleeve according to any of the preceding claims, **characterized in that** the propellant charge sleeve contains 7 - 8% by weight of MO₃ particles and/or 0.05 - 1% by weight of cationic surfactant.

5. Combustible propellant charge sleeve according to any of the preceding claims, **characterized in that** c_{VE} : cₜₒₜₐₗ = 0.85 - 1.15.

6. Combustible propellant charge sleeve according to any of the preceding claims, **characterized in that** the volume element has a size of about 0.5 cm x 0.5 cm x 0.2 cm to 1.5 cm x 1.5 cm x 0.4 cm, wherein the propellant charge sleeve has a wall thickness, the 0.2 cm to 0.4 cm being the wall thickness of the propellant charge sleeve, and it is c_{VE} : cₜₒₜₐₗ = 0.90 - 1.10.

7. Combustible propellant charge sleeve according to any of the preceding claims, **characterized in that** the quotient of the average MO₃ concentration in % by weight in a volume element of about 0.33 cm³ (c_{VE}) at any point in the propellant charge sleeve and the total MO₃ concentration in % by weight (cₜₒₜₐₗ) in the propellant charge sleeve is c_{VE} : cₜₒₜₐₗ = 0.80 - 1.20

8. Combustible propellant charge sleeve according to any of the preceding claims, **characterized in that** M = W.

9. Combustible propellant charge sleeve according to any of the preceding claims, **characterized in that** the cationic surfactant contains two or more cationic groups.

10. Combustible propellant charge sleeve according to any of the preceding claims, **characterized in that** the cationic surfactant is a salt of an organic polyamine and/or polyethyleneimine with an acid.

11. Process of manufacturing a combustible propellant charge sleeve according to any one of claims 1 - 10, comprising the steps of
(a) preparing a slurry of pulp, nitrocellulose,
MO₃ particles, wherein M = Mo and/or W, and cationic surfactant in water,
(b) mixing the slurry,
(c) dewatering the slurry on a sieve mold to prepare a raw felt,
(d) pressing the raw felt and
(e) drying to form a combustible propellant charge sleeve.

12. Process according to claim 11, **characterized in that** the slurry in step (a) contains 5 - 10 % by weight of MO₃ particles, based on the total weight of pulp, nitrocellulose, MO₃ particles and cationic surfactant, and/or 0.1 - 2 % by weight of cationic surfactant, based on the total weight of pulp, nitrocellulose, MO₃ particles and cationic surfactant.

13. Process according to claim 11 or 12, **characterized in that** the cationic surfactant contains two or more cationic groups, preferably the cationic surfactant is a salt of an organic polyamine with an acid.

14. Process according to any one of claims 11 to 13, **characterized in that** a stabilizer is additionally added in step a), preferably acardite.

15. Use of a combustible propellant charge sleeve according to any of claims 1 to 10 for firing ammunition, in particular artillery ammunition.

## Revendications

1. Douille de charge propulsive combustible pour une munition pouvant être tirée depuis un canon d'arme, comprenant
- de la cellulose,
- de la nitrocellulose,
- 5 à 10 % en poids de particules de MO₃, par rapport au poids total de la douille de charge propulsive, où M = Mo et/ou W, et
- 0,01 à 2 % en poids d'agent tensioactif cationique, par rapport au poids total de la douille de charge propulsive,
dans laquelle la taille moyenne d₅₀ des particules de MO₃ est de 0,5 à 2,0 µm, la taille maximale d₄₀₀ des particules de MO₃ est ≤ 20 µm, et le quotient de la concentration moyenne en MO₃ en % en poids dans un élément volumique d'environ 0,05 à 1,0 cm³ (c_{EV}) en un point quelconque dans la douille de charge propulsive et de la concentration totale en MO₃ en % en poids (cₜₒₜₐₗ) dans la douille de charge propulsive est c_{EV} : cₜₒₜₐₗ = 0,80 à 1,20.

2. Douille de charge propulsive combustible selon la revendication 1,
**caractérisée en ce que** la taille moyenne d₅₀ des particules de MO₃ est de 0,8 à 1,4 µm.

3. Douille de charge propulsive combustible selon la revendication 1 ou 2,
**caractérisée en ce que** la valeur d₁₀₀ des particules de MO₃ est ≤ 12 µm.

4. Douille de charge propulsive combustible selon l'une des revendications précédentes,
**caractérisée en ce que** la douille de charge propulsive contient 7 à 8 % en poids de particules de MO₃ et/ou 0,05 à 1 % en poids d'agent tensioactif cationique.

5. Douille de charge propulsive combustible selon l'une des revendications précédentes,
**caractérisée en ce que** c_{EV} : cₜₒₜₐₗ = 0,85 à 1,15.

6. Douille de charge propulsive combustible selon l'une des revendications précédentes,
**caractérisée en ce que** l'élément volumique présente une taille d'environ 0,5 cm × 0,5 cm × 0,2 cm à 1,5 cm × 1,5 cm × 0,4 cm, la douille de charge propulsive ayant une épaisseur de paroi, l'épaisseur de paroi étant de 0,2 cm à 0,4 cm, et où c_{EV}: cₜₒₜₐₗ = 0,90 à 1,10.

7. Douille de charge propulsive combustible selon l'une des revendications précédentes,
**caractérisée en ce que** le quotient de la concentration moyenne en MO₃ en % en poids dans un élément volumique d'environ 0,33 cm³ (c_{EV}) en un point quelconque dans la douille de charge propulsive et de la concentration totale en MO₃ en % en poids (cₜₒₜₐₗ) dans la douille de charge propulsive, c_{EV}: cₜₒₜₐₗ = 0,80 à 1,20.

8. Douille de charge propulsive combustible selon l'une des revendications précédentes,
**caractérisée en ce que** M = W.

9. Douille de charge propulsive combustible selon l'une des revendications précédentes,
**caractérisée en ce que** l'agent tensioactif cationique contient deux groupes cationiques ou plus.

10. Douille de charge propulsive combustible selon l'une des revendications précédentes,
**caractérisée en ce que** l'agent tensioactif cationique est un sel d'une polyamine organique et/ou d'une polyéthylèneimine avec un acide.

11. Procédé de fabrication d'une douille de charge propulsive combustible selon l'une des revendications 1 à 10, comprenant les étapes consistant à:
(a) préparer une suspension à base de cellulose, de nitrocellulose, de particules de MO₃, où M = Mo et/ou W, et d'agent tensioactif cationique dans de l'eau,
(b) mélanger la suspension,
(c) déshydrater la suspension sur un moule à tamis pour produire un feutre brut,
(d) presser le feutre brut, et
(e) le faire sécher pour obtenir une douille de charge propulsive combustible.

12. Procédé selon la revendication 11,
**caractérisé en ce que** la suspension, à l'étape (a), contient 5 à 10 % en poids de particules de MO₃, par rapport au poids total de la cellulose, de la nitrocellulose, des particules de MO₃ et de l'agent tensioactif cationique, et/ou contient 0,1 à 2 % en poids d'agent tensioactif cationique, par rapport au poids total de la cellulose, de la nitrocellulose, des particules de MO₃ et de l'agent tensioactif cationique.

13. Procédé selon la revendication 11 ou 12,
**caractérisé en ce que** l'agent tensioactif cationique contient deux groupes cationiques ou plus, de préférence l'agent tensioactif cationique est un sel d'une polyamine organique avec un acide.

14. Procédé selon l'une des revendications 11 à 13,
**caractérisé en ce que**, dans l'étape a), on ajoute en outre un stabilisant, de préférence de l'Akardite.

15. Utilisation d'une douille de charge propulsive combustible selon l'une des revendications 1 à 10 pour le tir de munitions, en particulier de munitions d'artillerie.
